# EUROPÄISCHE PATENTSCHRIFT

(11) **EP 1 043 472 B1**
(45) Veröffentlichungstag und Bekanntmachung des Hinweises auf die Patenterteilung: **13.10.2004**
(21) Anmeldenummer: 99125841.9
(22) Anmeldetag: 24.12.1999
(51) Int. Cl.: E06B 3/22

(54) **Verstärkungselement für aus Kunststoff gefertigte Hohlkammern aufweisende Rahmenprofile**
Reinforcement for hollow plastic frame members
Renforcement pour profilés creux en matière plastique

(30) Priorität: 09.04.1999 DE 19916135
(43) Veröffentlichungstag der Anmeldung: 11.10.2000
(73) Patentinhaber: Seburger, Rainer, 67240 Bobenheim-Roxheim (DE)
(72) Erfinder: Seburger, Rainer, 67240 Bobenheim-Roxheim (DE)
(74) Vertreter: Zellentin, Wiger, Dipl.-Ing.

(56) Entgegenhaltungen:
- EP-A- 0 377 179

## Beschreibung

Die vorliegende Erfindung betrifft ein Verstärkungselement für aus Kunststoff gefertigte Hohlkammerprofile, wie insbesondere Kunststoffensterrahmen.

Diese Verstärkungselemente dienen der mechanischen Verstärkung des Rahmens, da dieser erhebliche Windbelastungen aufzunehmen hat, unter der die Fensterdichtigkeit natürlich nicht leiden darf. Aus Festigkeitsgründen bestehen diese Verstärkungselemente aus Stahl. Sie werden auf Länge (und Gehrung) geschnitten, in die betreffende Hohlkammer des Profils eingeschoben und mit diesem durch Verschraubung verbunden, wobei das Verstärkungselement ein im wesentlichen U-förmiges Profilteil mit über den gesamten Querschnitt gleicher Wandstärke ist, siehe z. B. DE 196 26 182 A1.

Die Festigkeit einer derartigen Konstruktion ist hoch. Sie ist aber mit wesentlichen Nachteilen verbunden. Zum einen stellt das Stahlprofil eine Kältebrücke dar, die zu relativ hohen Wärmeverlusten des Rahmens führt, der K-Wert liegt bei etwa 1,6, weiterhin erhöht natürlich der Stahlanteil das Gewicht, was zu einer erhöhten Abnutzung der Beschlagteile führt, mit denen z.B. Rahmen und Flügel verbunden werden. Zudem ist das Stahlteil zu verzinken, um es gegen Rost zu schütze, was bekanntermaßen einen umweltbelastenden Vorgang erfordert. Zudem ist die Trennstelle nach dem Ablängen aus dem gleichen Grund zu behandeln, was jedoch aus Bequemlichkeit oft unterbleibt und somit zu einer herabgesetzten Lebensdauer der Rahmen führt.

Eine andere Möglichkeit der Aussteifung von Kunststoff-Rahmenprofilen ist z. B. in der EP 0 053 662 gezeigt. Hier wird ein Verstärkungselement aus einem z. B. Thermoplastschaum in das Profil eingefügt, wobei dieser gegenüberliegende Deckschichten aufweist. Eine solche Aussteifung weist zwar einen verbesserten K-Wert auf, nimmt aber gleichzeitig eine geringere Festigkeit als ein Strahlensatz in Kauf.

Die vorliegende Erfindung hat sich daher die Aufgabe gestellt, ein Verstärkungselement zu finden, das die vorgenannten Nachteile nicht aufweist, welches insbesondere die gleiche Festigkeit gewährleistet wie ein Stahleinsatz, welches aber deutlich herabgesetzte K-Werte bewirkt, leicht herzustellen ist und eine Nachbearbeitung nach dem Ablängen nicht erfordert.

Die Lösung dieser Aufgabe gelingt mit einem Verstärkungselement für aus Kunststoff gefertigte Hohlkammern aufweisende Rahmenprofile, wie insbesondere Fensterprofile, wobei das Verstärkungselement einen offenen, im wesentlichen U-förmigen Querschnitt aufweist und wobei das Verstärkungselement erfindungsgemäß aus einem Faserverbundwerkstoff gefertigt ist. Es ist unterteilt in Schenkel unterschiedlicher Dicke mit einem relativ dickeren Tragschenkel und relativ dünneren Distanz- und Führungsschenkeln, wobei der Faseranteil im Verbundwerkstoff so gewählt ist, daß sich das Verstärkungselement im Pulltrusionsverfahren herstellen läßt.

Ein Verstärkungselement mit den vorgenannten Merkmalen weist die gleiche hohe mechanische Festigkeit auf, wie ein solches aus Stahl, wobei der verstärkte Tragschenkel derart in das Kunststoffprofil einzusetzen ist, daß dieses an der Stelle der höchsten (Zug-)Belastung liegt und die anderen Schenkel hinsichtlich ihres Materialverbrauchs an die dort niedrigeren Anforderungen angepaßt sind, so daß die neuartigen Verstärkungselemente auch keinen höheren Preis erfordern. Dabei ist der Faseranteil im Verbund so gewählt, daß die Elemente als Strang durch Pulltrusion herstellbar sind und demnach auch aus diesem Grunde preisgünstig herstellbar sind, was insofern überrascht, als Verbundwerkstoffe grundsätzlich kostspieliger sind als Profilstahl. Die Herabsetzung der Wärmeleitung eines unter Verwendung des erfindungsgemäßen Verstärkungselements hergestellten Fensterrahmens ist überraschend deutlich, der erzielte K-Wert liegt (für einen 58 mm Rahmen) bei 1,1, ist also etwa um 30 % spezifisch günstiger, was bei dem gesamten Fenster bis zu etwa 10 % Reduzierung der Wärmeverluste ausmachen kann und entsprechend die Heizkosten senkt. Das Gewicht der Rahmen selbst läßt sich auf diese Weise ebenfalls um etwa 10 % senken.

Als Verbundwerkstoffe kommen grundsätzlich alle bekannten in Frage, vorgezogen werden vorliegend vor allem Glasfaserkunststoffe (GFK) aus Polyester und Epoxid als Duroplaste oder auch Thermoplaste wie z.B. PEEK.

Aus den oben genannten Gründen wird auch vorgeschlagen, den Fasermaterial-Anteil auf etwa 60 bis 90 Gew.-% einzustellen. Dabei läßt sich dieser in den Schenkeln unterschiedlich einstellen, wobei sich für alle Zwecke ein Faseranteil im Tragschenkel von etwa 70 bis 90 Gew.-% und in den beiden anderen Schenkeln ein solcher von 60 bis 80 Gew.-% als besonders geeignet erwiesen hat.

Das Verstärkungselement wird im Rahmenprofil durch Verkleben oder Verschrauben fixiert, d.h. mit diesem statisch gekoppelt. Um das Verbundmaterial über eine Verschraubung mit dem Rahmen sicher verbinden zu können, wird weiterhin vorgeschlagen, mindestens einseitig an der gewünschten Fläche des Elements durch eine äußere Gewebelage (Innen- und/oder Außenseite) zu verstärken, um das Ausreißen von Verbundwerkstoff zu verhindern.

Alternativ oder zusätzlich wird vorgeschlagen, längs des Führungs- oder Distanzschenkels eine Verschraubungsleiste als Verstärkung vorzusehen, die ohne weiteres bei der Pulltrusion mitgeformt werden kann.

Die Wandstärke des Verstärkungselements können an den Distanz- und Führungsschenkeln bis hinab zu 1,5 mm gewählt werden, üblicherweise betragen sie hier bis zu etwa 3 mm, wohingegen der Tragschenkel eine solche von etwa 4 bis 15 mm aufweist und stets stärker ist, als die anderen beiden.

Der Einbau in das Hohlprofil erfolgt dabei so, daß die Tragschenkel (bzw. die vier im Rahmen zusammengefaßten Elemente) dort liegen, wo die höhere Zuglast auftritt, dies ist bei den Fensterflügeln die nach innen zum Gebäude weisende Seite und beim Mittelpfosten (Kämpfer) dessen Außenflanke, wobei die Elemente die Rahmen auch in dem gewünschten Maße bei (gegenüber Stahl) geringerem Gewicht aussteifen.

Die erfindungsgemäßen Elemente weisen dabei eine Form auf, die das Einschieben in der ggf. erforderlichen unterschiedlichen Lage in die Hohlkammem der Rahmenschenkel ermöglicht.

Im Rahmen der vorliegenden Erfindung ist es auch vorgesehen, den Tragschenkel zusätzlich durch eine Stahleinlage auszzusteifen. Diese kann aus einem Flachband, insbesondere aber auch aus einem Winkelprofil bestehen.

Letztlich wird vorgeschlagen, das Einbringen von Klebstoff in der Verstärkung selbst an den erforderlichen Schenkeln dadurch zu erleichtern, daß in diese entsprechende Nuten eingeformt werden, so daß hier erhebliche Mengen beim Einschieben in das Hohlprofil mitgenommen werden. Hierbei kommen in vorteilhafter Weise selbstschäumende Klebmassen in Frage. Ein zusätzlicher Vorteil besteht darin, daß die Nuten als Sicken wirken und das Profil aussteifen.

Anhand der beiliegenden Figuren wird die vorliegende Erfindung an einem Ausführungsbeispiel näher erläutert.

Dabei zeigen
- **Figur 1**: Fensterflügelrahmen mit Pfosten;
- **Figur 2**: das Verstärkungselement mit Stahleinlage und
- **Figur 3**: eine Ausführung mit Nuten und Verstärkungsleisten.

Die **Figur 1** zeigt ein Ausführungsbeispiel mit zwei Fensterflügeln sowie einem dazwischen stehenden Pfosten 9, die jeweils als Rahmen aus Kunststoff mit Hohlkammern 1 ausgebildet sind.

In die Hohlkammem 1 sind die Verstärkungselemente 2 eingeschoben. Diese besitzen einen relativ dicken Tragschenkel 3, einen an diesen anschließenden Distanzschenkel 4 sowie einen Führungsschenkel 5, die beide dünner ausgebildet sind als der Tragschenkel 3 und jeweils unter einem etwa rechten Winkel aneinander anschließen.

Vorteilhafter Weise ist an den Tragschenkel 3, gegenüberliegend zum Distanzschenkel 4 eine Nase 10 angeformt, die sich bis nahe zur Beschlagsnut erstreckt.

Die Schenkel 4, 5 können mit einer außenliegenden mitgeharzten Gewebelage 6 (Roving) versehen sein, um den Sitz von Verschraubungen zu verbessern. Die Verstärkungselemente 2 können auch mit den Innenwandungen der Hohlkammem 1 verklebt werden, dies wird dadurch erleichtert, daß die Rahmenprofile innen Ausbuchtungen 13, 14 aufweisen, welche die Schenkel 3, 4, 5 von der jeweiligen Wandung distanzieren, so daß eine Klebstoffschicht beim Einführen der Verstärkungselemente nicht abgestreift wird.

Wenn die Hohlkammern 1 in den Bereich der Tragschenkel 3 hineinreichende Stege 15 aufweisen, so ist an den Tragschenkeln eine entsprechende Stufe 16 vorzusehen Die Fensterscheiben (nicht dargestellt) erstrecken sich seitlich anschließend als Flügel 7, 8.

Mit Hilfe der Mittellinie 19 ist angedeutet, daß sich die Massen von Fensterrahmen 19 und Mittelpfosten 9 dieser je gegenüberliegend befinden.

**Figur 2** zeigt ein Verstärkungselement, bei welchem der Tragschenkel 3 durch eine Stahleinlage 17 in Form eines Flachbandes verstärkt ist.

Es sei noch darauf hingewiesen, daß die Form des Verstärkungselements 2 sich gut dazu eignet, diese mit einem Schaumstoff zur weiteren Wärme- und Schallisolierung zu befüllen.

**Figur 3** veranschaulicht eine Form des Verstärkungselements, bei welcher in den Führungsschenkel 5 und die Tragschenkel 3 Nuten 20 insbesondere zur Aufnahme von Klebemitteln eingeformt sind. Weiterhin weisen der Distanzschenkel 4 und der Führungsschenkel 5 Verstärkungsleisten 21 auf, die zusätzlich auch mit Gewebe (Rovings) belegt sein können und der Verschraubung mit dem Rahmen dienen. Zusätzlich wirken die Nuten 20 und die Leisten 21 auch als Sicken und steifen das Profil aus.

### Bezugszeichenliste

- 1: Hohlkammern
- 2: Verstärkungselement
- 3: Tragschenkel
- 4: Distanzschenkel
- 5: Führungsschenkel
- 6: Gewebebelag
- 7: Fensterflügel
- 8: Fensterflügel
- 9: Pfosten
- 10: Nase
- 11: Beschlagsnut
- 12: Gewebe
- 13: Ausbuchtungen
- 14: Ausbuchtungen
- 15: Stege
- 16: Stufe
- 17: Stahleinlage
- 18: Fensterrahmen
- 19: Mittellinie
- 20: Nut
- 21: Leiste

## Patentansprüche

1. Verstärkungselement für aus Kunststoff gefertigte Hohlkammern (1) aufweisende Rahmenprofile, wie insbesondere Fensterprofile, wobei das Verstärkungselement (2) einen offenen, im wesentlichen U-förmigen Querschnitt aufweist, wobei das Verstärkungselement einen Tragschenkel, einen an diesen anschließenden Distanzschenkel und einen an den Distanzschenkel unter einem etwa rechten Winkel anschließenden Führungsschenkel aufweist, **gekennzeichnet durch** die folgenden Merkmale:
a) das Verstärkungselement (2) ist aus einem Faserverbundwerkstoff gefertigt;
b) es ist unterteilt in Schenkel unterschiedlicher Dicke mit einem relativ dickeren Tragschenkel (3) sowie relativ dünneren Distanz- (4) und Führungsschenkeln (5), wobei
c) der Faseranteil im Verbundwerkstoff so gewählt ist, daß sich das Verstärkungselement im Pulltrusionsverfahren herstellen läßt.

2. Verstärkungselement nach Anspruch 1, **dadurch gekennzeichnet, daß** der Faseranteil im Tragschenkel (3) etwa 60 bis 90 Gew.-% beträgt.

3. Verstärkungselement nach Anspruch 1 oder 2, **dadurch gekennzeichnet, daß** der Faseranteil im Tragschenkel (3) gegenüber dem Distanz- und Führungsschenkel (5) erhöht ist und 70 bis 90 Gew.-% gegenüber 60 bis 80 Gew.-% der anderen Schenkel (4, 5) beträgt.

4. Verstärkungselement nach einem der Ansprüche 1 bis 3, **dadurch gekennzeichnet, daß** Distanz- (4) und/oder Führungsschenkel (5) äußere, in den Kunststoff des Verbundwerkstoffes eingebettete Gewebelagen (6) aufweisen.

5. Verstärkungselement nach einem der Ansprüche 1 bis 4, **dadurch gekennzeichnet, daß** der Tragschenkel (3) eine Wandstärke von etwa 4 bis 15 mm und die anderen Schenkel (4, 5) eine solche von etwa 1,5 bis 3 mm aufweisen.

6. Verstärkungselement nach einem der Ansprüche 1 bis 5, **dadurch gekennzeichnet, daß** der Verbundwerkstoff ein Glasfaserverbundwerkstoff ist.

7. Verstärkungselement nach einem der Ansprüche 1 bis 6, **dadurch gekennzeichnet, daß** diese derart in die Hohlkammerprofile von Kunststoffrahmen einsetzbar und mit diesen verbindbar sind, daß die Tragschenkel (3) im wesentlichen Zuglasten aufnehmen.

8. Verstärkungselement nach einem der Ansprüche 1 bis 7, **dadurch gekennzeichnet, daß** in den Tragschenkel (3) eine Stahleinlage (17) eingefügt ist.

## Claims

1. Reinforcing member for frame profiles comprising hollow chambers (1) that are made of plastic, such as particularly window profiles, wherein the reinforcing member (2) comprises an open and, in essence, U-shaped cross-section, wherein the reinforcing member comprises a bearing leg, a spacing leg arranged adjacent thereto and a guiding leg arranged adjacent to the spacing leg at an approximately right angle, **characterized by** the following elements:
a) the reinforcing member (2) is made of a fibrous composite material;
b) the reinforcing member (2) is subdivided in legs of various thicknesses with a relatively thicker bearing leg (3) as well as relatively thinner spacing (4) and guiding legs (5), wherein
c) the content of fibers in the composite material is selected such that the reinforcing member can be manufactured using the pulltrusion process.

2. Reinforcing member according to Claim 1, **characterized in that** the content of fibers in the bearing leg (3) is approximately 60 to 90 weight percent.

3. Reinforcing member according to Claim 1 or 2, **characterized in that** the content of fibers in the bearing leg (3) is higher than that in the spacing and guiding leg (5) and is 70 to 90 weight percent as compared to 60 to 80 weight percent of the other legs (4, 5).

4. Reinforcing member according to one of Claims 1 through 3, **characterized in that** the spacing (4) and/or guiding legs (5) comprise outer fabric layers (6) that are embedded in the plastic of the composite material.

5. Reinforcing member according to one of Claims 1 through 4, **characterized in that** the bearing leg (3) comprises a wall thickness of approximately 4 to 15 mm and the other legs (4, 5) comprise a wall thickness of approximately 1.5 to 3 mm.

6. Reinforcing member according to one of Claims 1 through 5, **characterized in that** the composite material is a glass-fiber composite material.

7. Reinforcing member according to one of Claims 1 through 6, **characterized in that** said members can be inserted in and connected to the hollow-chamber profiles of plastic frames in such a manner that the bearing legs (3) essentially absorb tensile loads.

8. Reinforcing member according to one of Claims 1 through 7, **characterized in that** a steel insert (17) is inserted in the bearing leg (3).

## Revendications

1. Élément de renfort pour profilés de cadre, présentant des cavités creuses (1) fabriquées en matière plastique , en particulier des profilés de fenêtre, l'élément de renfort (2) ayant une section transversale ouverte, sensiblement en forme de U, l'élément de renfort présentant une branche support, une branche d'écartement se raccordant à cette dernière et une branche de guidage se raccordant à la branche d'écartement, sous un angle approximativement droit, **caractérisé en ce que**
a) l'élément de renfort (2) est fabriqué en un matériau composite à base de fibres,
b) il est divisé en branches de différentes épaisseurs avec une branche support (3) relativement plus épaisse et avec des branches d'écartement (4) et de guidage (5) relativement plus minces,
c) la fraction en fibres dans la matière composite étant choisie de façon à ce que l'élément de renfort puisse être fabriqué par procédé de pultrusion.

2. Élément de renfort selon la revendication 1, **caractérisé en ce que** la fraction en fibres dans la branche support (3) est comprise entre environ 60 et 90 % en poids.

3. Élément de renfort selon la revendication 1 ou 2, **caractérisé en ce que** la fraction en fibres dans la branche support (3) est augmentée par rapport aux branches d'écartement et de guidage (5) et **en ce qu'**elle se situe à entre 70 et 90 % en poids, par rapport à entre 60 à 80 % en poids pour les autres branches (4, 5).

4. Élément de renfort selon l'une quelconque des revendications 1 à 3, **caractérisé en ce que** la branche d'écartement (4) et/ou la branche de guidage (5) sont munies de couches de tissu (6) externes incorporées dans la matière plastique du matériau composite.

5. Élément de renfort selon l'une quelconque des revendications 1 à 4, **caractérisé en ce que** la branche support (3) présente une épaisseur de paroi comprise entre environ 4 et 15 mm et les autres branches (4, 5) présentent une épaisseur de paroi comprise entre environ 1,5 et 3 mm.

6. Élément de renfort selon l'une quelconque des revendications 1 à 5, **caractérisé en ce que** le matériau composite est un matériau composite à base de fibres de verre.

7. Élément de renfort selon l'une quelconque des revendications 1 à 6, **caractérisé en ce que** ces derniers peuvent être intégrés dans les profilés à compartiment creux de cadres en matière plastique et reliés avec ces derniers de façon à ce que les branches supports (3) absorbent essentiellement des efforts de traction.

8. Élément de renfort selon l'une quelconque des revendications 1 à 7, **caractérisé en ce qu'**un insert en acier (17) est inséré dans les branches supports.
